# EUROPÄISCHE PATENTSCHRIFT

(11) **EP 1 385 702 B1**
(45) Veröffentlichungstag und Bekanntmachung des Hinweises auf die Patenterteilung: **21.03.2007**
(21) Anmeldenummer: 02737978.3
(22) Anmeldetag: 22.04.2002
(51) Int. Cl.: B41F 22/00, B41N 7/00, B41N 6/00

(54) **AUFZUG FÜR EINEN BOGENFÜHRUNGSZYLINDER IN EINER DRUCKMASCHINE**
COVER ELEMENT FOR A SHEET GUIDING CYLINDER IN A PRINTING MACHINE
GARNITURE DE CYLINDRE DE GUIDAGE DE FEUILLES DANS UNE MACHINE D'IMPRESSION

(30) Priorität: 26.04.2001 DE 20107183 U
(43) Veröffentlichungstag der Anmeldung: 04.02.2004
(73) Patentinhaber: MAN Roland Druckmaschinen AG, 63075 Offenbach (DE); Praxair S.T. Technology, Inc., North Haven, CT 06473 (US)
(72) Erfinder: JOHNER, Gerhard, 63571 Gelnhausen-Meerholz (DE); KIRST, Markus, 64572 Büttelborn (DE); KREMER, Ruth, 61449 Steinbach (DE); SCHNEIDER, Rainer, 65391 Lorch/Rhein (DE); WILMS, Uwe, 65439 Flörsheim (DE)
(74) Vertreter: Stahl, Dietmar
(86) Internationale Anmeldenummer: PCT/EP2002/004387
(87) Internationale Veröffentlichungsnummer: WO 2002/087883

(56) Entgegenhaltungen:
- EP-A- 0 999 043
- US-A- 6 073 556

## Beschreibung

Die Erfindung betrifft einen Aufzug für einen Bogenführungszylinder in einer Verarbeitungsmaschine, insbesondere einer Druck- oder Lackiermaschine, nach den Oberbegriffen von Anspruch 1.

### [Stand der Technik]

Aufzüge für Bogenführungszylinder sind in Druckmaschinen, insbesondere bei Schön- und Widerdruckmaschinen, im Einsatz. Im Schön- und Widerdruck wird ein Bogen, nachdem die erste Seite bedruckt oder lackiert und gewendet wurde, von einem Bogenführungszylinder, beispielsweise einem Gegendruckzylinder getragen, um nunmehr auf der zweiten (oben liegenden) Seite bedruckt oder lackiert zu werden. Dabei kann die frische Farbe bzw. der Lack von der ersten Seite des Bogens auf die Mantelfläche durch Farb-/ Lackspaltung ablegen. Die Mantelfläche des Bogenführungszylinders muss gereinigt werden, um das Druckbild der nachfolgenden Bogen nicht zu beeinträchtigen.

Ein derartiger Aufzug ist aus DE 28 20 549 A1 bekannt. Der Aufzug, hier als Bogenführungsfolie bezeichnet, weist einen zweilagigen Schichtaufbau auf. Dabei ist die erste Schicht eine Trägerfolie mit auf der dem Bedruckstoff zugewandten Seite durch eine Strahlbehandlung erzeugten Vertiefungen und die zweite Schicht ist eine Deckschicht aus Nickel, welche auf der durch die Strahlbehandlung aufgerauten Oberfläche angeordnet ist. Die Dauerhaftigkeit einer solchen Beschichtung ist insbesondere durch die hervorstehenden Erhebungen der Oberfläche durch Abnutzung (Relativbewegung zwischen Bedruckstoff und der Oberfläche der Erhebungen) beeinträchtigt und das Farbspaltungsverhalten ist verbesserungsbedürftig.

Gemäß EP 0 017 776 A1 ist eine Aufzugsfolie bekannt, bei der die zum Kontakt mit dem zu bedruckenden Material vorgesehene Oberfläche mit statistisch gleichmäßig verteilten, gleich hohen Strukturelementen in Form von Kugelkalotten versehen ist. Ein solcher Aufzug ist herstellbar durch Galvanoformung einer metallischen Trägerfolie oder durch Pressen einer Kunststofffolie mit hohem Elastizitätsmodul, um darin die Kalotten zu formen, gefolgt von der Abscheidung einer Deckschicht aus Chrom zum Ausgleichen der Mikrorauigkeit der Oberfläche der Kalotten in der Trägerfolie. Die geringe Dicke der Deckschicht begrenzt die Lebensdauer des Aufzuges.

Aus DE 42 30 567 A1 ist eine Weiterbildung eines Aufzuges bekannt, bei dem die konvex ausgebildeten Strukturelemente eine ovale Form mit vom Pol einer Erhebung zum Übergang in die konvexen Strukturelemente größer werdenden Krümmungsradius aufweisen.

Aus DE 29 14 255 A1 ist ein ein- oder mehrschichtiger Mantel für einen Bogenführungszylinder bekannt. Der Mantel weist eine fettabstoßende, verschleißfeste Außenschicht aus Nickel und/oder Chrom mit einem Mindestanteil von 30% auf. Diesem Mindestanteil sind zusätzlich Beimengungen der Elemente Molybdän, Wolfram, Kobalt, Aluminium, Bor, Mangan, Titan Magnesium und Zer zugeführt. In einer Ausbildung ist in die Poren dieser Außenschicht ein Siegelstoff, bevorzugt Teflon oder Kopierlack, eingebracht.

Weiterhin ist aus DE 198 50 968 A1 eine verschleißhemmende farbabweisende Beschichtung - geeignet für Druckmaschinenkomponenten - aus einem Material von Metalloxiden oder verschleißarmen Hartmetallen bekannt. Diese Beschichtung ist zusätzlich mit einem Siegelstoff der Gruppe der Polyorganosiloxane behandelt.

### [Aufgabe der Erfindung]

Der Erfindung liegt die Aufgabe zu Grunde, einen Aufzug der eingangs genannten Art zu schaffen, der die genannten Nachteile vermeidet, der insbesondere als ein Versiegelungsaufzug einfacher vom Bogenführungszylinder entfernbar ist und der eine Oberfläche mit einem verbesserten Farbspaltungsverhalten und mit spürbar reduziertem Verschleiß aufweist.

Die Aufgabe wird durch die Ausbildungsmerkmale des Ansprüchs 1 gelöst. Weiterbildungen ergeben sich aus den Unteransprüchen.

Ein erster Vorteil ist darin begründet, dass der Aufzug einen speziellen Schichtaufbau mit einer farb-/ lackabstoßenden Oberfläche aufweist, welche die Farb-/ Lackrückspaltung verbessert. Das aus der Rückspaltung resultierende Aufbauen von Farbe bzw. Lack auf der Oberfläche des auf einem Bogenführungszylinder angeordneten Aufzuges ist spürbar minimiert.

Ein weiterer Vorteil besteht darin, dass bei einer bedruckten bzw. lackierten Seite eines von der Mantelfläche des Aufzuges getragenen Bogenmaterials eine deutliche Verringerung des Farbabgabeverhaltens erkennbar ist. Dies führt zu einer spürbaren Steigerung der Druckqualität, insbesondere beim Mehrfarbendruck in der Betriebsart Schön- und Widerdruck.

Vorteilhaft ist ebenso, dass der Aufzug bzw. die Aufzüge mit der speziellen Beschichtung schnell lösbar an einem einfach- oder mehrfachgroßen Bogenführungszylinder, bezogen auf einen einfachgroßen Form- bzw. Plattenzylinder, anordenbar ist bzw. sind. Damit ist bei kurzen Rüstzeiten ein Austausch des Aufzuges bzw. der Aufzüge an einem Bogenführungszylinder realisierbar.

Von Vorteil ist weiterhin, dass die Oberfläche des Aufzuges eine reduzierte Kontaktfläche zur bedruckten Seite des Bogenmaterials bildet. Die Kontaktfläche ist dabei durch eine Vielzahl von unregelmäßig angeordneten, im wesentlichen spitzkegeligen Erhebungen mit gerundeten Profilkuppen gebildet, wodurch sich ein geringer Traganteil ergibt. Die Kontaktfläche ist durch eine bevorzugte Strukturierung des Schichtaufbaues zusätzlich minimierbar.

Schließlich ist es vorteilhaft, dass der erfindungsgemäß ausgebildete Aufzug universell auf Bogenführungszylindern in Verarbeitungsmaschinen einsetzbar ist. Derartige Bogenführungszylinder sind in Druckmaschinen (mit oder ohne Lackwerken), bevorzugt für den Mehrfarbendruck und im Schön- und Widerdruckbetrieb, als auch in Lackiermaschinen, bevorzugt für Mehrfachlackierungen und im Schön- und Widerdruckbetrieb, einsetzbar.

### [Beispiele]

Die Erfindung soll an einem Ausführungsbeispiel näher erläutert werden.

Dabei zeigen:
- Fig. 1: ein Bogenführungszylinder mit Aufzug in einer Druckmaschine für den Schön- bzw. Schön- und Widerdruck,
- Fig. 2: die Anordnung eines Aufzuges auf einem einfachgroßen Bogenführungszylinder,
- Fig. 3: einen Aufzug als Schichtkörper (im Schnitt),
- Fig. 4: ein Oberflächenprofil (vergrößerter Ausschnitt) im Senkrechtschnitt.

Eine Bogenrotationsdruckmaschine weist zumindest Druckwerke für den Mehrfarbendruck sowie bevorzugt Lackwerke auf. Jedes Druckwerk weist einen Bogenführungszylinder als Druckzylinder 3 auf, wobei dem Druckzylinder 3 ein Gummituchzylinder 2 und dem Gummituchzylinder 2 ein Plattenzylinder 1 zugeordnet ist. Zwischen den Druckwerken, speziell zwischen den bogenführenden Druckzylindern 3, ist wenigstens eine Wendetrommel 4, beispielsweise nach dem Prinzip der Ein-Trommel- oder der Drei-Trommelwendung, für den Bogentransport zum nachfolgenden Druckwerk/Lackwerk angeordnet.

Im vorliegenden Beispiel (Fig. 1) ist die Wendetrommel 4 doppeltgroß ausgebildet, ist gestellseitig gelagert und weist zwei umfangsseitig symmetrisch (180° versetzt) angeordnete Bogenhaltesysteme für den Bogentransport im Schön- bzw. Schön- und Widerdruck auf.

Auf dem in Förderrichtung nach der Wendetrommel 4 angeordneten doppeltgroßen Druckzylinder 3 sind jeweils ein erster Aufzug 5 und ein zweiter Aufzug 6 lösbar auf einer Oberfläche 10 des Druckzylinders 3 zur Bildung einer gekrümmten, die Bogen führenden Mantelfläche 11 angeordnet. Bevorzugt erfolgt die Befestigung der Aufzüge 5, 6 am Druckzylinder 3 mittels Spannmitteln am Druckanfang 8 und Spannmitteln am Druckende 9, welche in wenigstens einem Zylinderkanal 7 angeordnet sind. Bevorzugt sind im Zylinderkanal 7 die Bogenhaltesysteme angeordnet.

Die Aufzüge 5, 6 sind jeweils als ein Schichtkörper mit drei Schichten, baugleich im Aufbau, ausgebildet. Endseitig weisen die Aufzüge 5, 6, insbesondere das Trägermaterial 12, je einen Bereich 15 auf. Dieser Bereich 15 dient der Fixierung der Aufzüge 5, 6 in Spannmitteln 8, 9.

Ein Trägermaterial 12 (1. Schicht) ist biegsam und vorzugsweise metallisch, beispielsweise aus einem rostfreien Edelstahlblech, ausgebildet und ist mit seiner Unterseite der Oberfläche 10 des Druckzylinders 3 zugeordnet. Das Trägermaterial 12 trägt an der Oberseite eine Beschichtung 13 (2.Schicht), welche haftfest mit dem Trägermaterial 12 verbunden ist. Die Beschichtung 13 (2.Schicht) trägt eine dem Bedruckstoff zugeordnete Versiegelungsschicht 14 (3.Schicht), welche mit der Beschichtung 13 haftfest verbunden ist.

Die Beschichtung 13 ist mit einem Oberflächenprofil strukturiert ausgebildet. Die Schichtdicke beträgt zwischen 10 und 120µm und die Rauheit R_{z} beträgt 5 bis 60µm.

Die Beschichtung 13 ist mit einem unregelmäßigen Oberflächenprofil ausgebildet, vorzugsweise mit zufällig verteilten, spitzkegeligen Erhebungen (Spitzkegel 18) mit endseitig angeordneten Profilkuppen 16 bei einem möglichst geringen Traganteil sowie vertieften Profiltälern 17. Ein derartiges Oberflächenprofil der Beschichtung 13 ist bei dem Beschichtungsprozess selbst oder nachträglich durch Ätzen der Beschichtung 13 erzielbar. Bevorzugt ist das Oberflächenprofil von Beschichtung 13 und der im Wesentlichen der Kontur der Spitzkegel 18 angepassten Versiegelungsschicht 14 im Senkrechtschnitt (Fig. 4) durch einzelne und/oder verkettete, voneinander beabstandete Spitzkegel 18 mit gerundeten Profilkuppen 16 gebildet.

Weiterhin ist eine Vorbehandlung der zum Bedruckstoff zeigenden Oberseite des Trägermaterials 12 der Aufzüge 5, 6 vor dem Aufbringen der Beschichtung 13 durch Strahlen, Bürsten, Prägen, Gravieren, Funkenerosion, Laserbehandlung oder ein rein chemisches oder elektrochemisches Ätzverfahren realisierbar.

Die Beschichtung 13 besteht aus Metallen wie Chrom, Eisen, Titan, Nickel, Kobalt oder Wolfram, deren Oxide wie Al₂O₃, TiO₂, Cr₂O₃, SiO₂, oder ZrO₂, deren Karbide wie WC oder Cr₃C₂ bzw. Silizide dieser Metalle, Mischungen oder Legierungen davon, wie z.B. NiCr.

In einer bevorzugten Ausbildung ist als Werkstoff für die Beschichtung 13 reines Molybdän (Mo) einsetzbar. Dieser Werkstoff Mo weist neben günstigen Gleiteigenschaften eine hohe Kaltverfestigung bei mechanischer Beanspruchung auf, sodass nach kurzer Betriebszeit eine optimal verfestigte Oberfläche der Beschichtung 13 vorliegt.

Die Gleiteigenschaften der Beschichtung 13 aus Molybdän sind während des Betriebes durch Bildung von sehr dünnen Molybdändisulfid (MoS₂)-Schichten durch die Wechselwirkung zwischen dem Molybdän und den sulfidischen Bestandteilen der Mineralöl-gebundenen Farben verbesserbar. Alternativ ist in einer weiteren Ausbildung MoS₂ dem Beschichtungspulver bis zu 30 Vol.% beimengbar, sodass die überlegenen Gleiteigenschaften einer derartigen Molybdänschicht sofort wirksam werden.

In einer weiteren Ausbildung ist als bevorzugter Werkstoff für die Beschichtung 13 Wolframcarbid/Kobalt (WC/Co) einsetzbar.

Die Beschichtung 13 kann direkt auf das Trägermaterial 12 aufgebracht werden oder indirekt mittels eines Haftvermittels. Der Auftrag der Beschichtung 13 auf das Trägermaterial 12 ist bevorzugt im thermischen Spritzverfahren realisierbar. Die Oberflächenstruktur der Beschichtung 13 ist in einer Ausbildung anschließend durch ein leichtes Schleifen, Polieren oder Abziehen der Oberfläche verbesserbar.

Der farbabweisende Charakter der Beschichtung 13 ist durch die Versiegelungsschicht 14 verbesserbar. Die Versiegelungsschicht 14 ist durch einen Werkstoff mit niedriger Oberflächenenergie nach Anspruch 1 realisierbar. Hierzu sind fluorierte Acrylate, aber auch andere Fluorpolymere z.B., auf der Basis von PTEF und fluorhaltige Copolymere einsetzbar. Alternativ sind Polyorganosiloxane, deren Kohlenwasserstoffreste, bevorzugt Methylgruppen aber auch andere Alkyle, wie z.B. Phenyl- oder Arylgruppen einlagerbar. In diese Verbindungen sind weiterhin halogenierte Gruppen, insbesondere F bzw. F-Verbindungen einbaubar. Die Haftung sowie der Verschleißwiderstand der Versiegelungsschicht 14 ist durch Aushärtung bei Temperaturen von 50 bis 450°C verbesserbar.

Zur Erhöhung der Verschleißfestigkeit sowie der farb-/ lackabweisenden Wirkung ist die Versiegelungsschicht 14, insbesondere die Polysiloxane, nach Erzeugung des Schichtkörpers (Aufzug 5,6) einer wasserdampfgesättigten Atmosphäre auszusetzen. Bei Temperaturen von t_{max.} = 120° C und einer Zeit τ < 120 min erfolgt eine Restvernetzung freier SiH-Gruppen, sodass die Versiegelungsschicht 14 auspolymerisiert ist.

In einer weiteren Ausbildung sind in die Versiegelungsschicht 14, insbesondere bei Einsatz von Polysiloxanen, Migrationsadditive in Form von Polydimethylsiloxanen mit endständig abgebundenen Gruppen einlagerbar. Bevorzugt sind die Migrationsadditive bei der Erzeugung der Versiegelungsschicht 14 zum Siegelstoff zumischbar.

Die Ausbildung eines Bogenführungszylinders mit lösbar angeordneten Aufzügen 5, 6 ist nicht auf die Ausbildung eines doppeltgroßen Druckzylinders 3 beschränkt. Vielmehr sind einfachgroße Bogenführungszylinder mit einem Grundkörper und einem Aufzug 5 oder 3- bis 4-fach große Bogenführungszylinder mit 3- bzw. 4-symmetrisch am Umfang des Grundkörpers angeordneten Aufzügen 5, 6 etc. ausführbar. Die erfindungsgemäße Ausbildung ist weiterhin nicht auf Druckzylinder 3 beschränkt, sondern ist bei allen Bogen führenden Zylindern, beispielsweise bei Anlagetrommeln, Transfertrommel, Umführtrommel, Druckzylindern einsetzbar.

### [Bezugszeichenliste]

- 1: Plattenzylinder
- 2: Gummituchzylinder
- 3: Druckzylinder
- 4: Wendetrommel
- 5: erster Aufzug
- 6: zweiter Aufzug
- 7: Zylinderkanal
- 8: Spannmittel (Druckanfang)
- 9: Spannmittel (Druckende)
- 10: Oberfläche
- 11: Mantelfläche
- 12: Trägermaterial
- 13: Beschichtung
- 14: Versiegelungsschicht
- 15: Bereich
- 16: Profilkuppe
- 17: Profiltal
- 18: Spitzkegel

## Patentansprüche

1. Aufzug für einen Bogenführungszylinder in einer Mehrfarbendruckmaschine, wobei der Bogenführungszylinder einen zylindrischen Grundkörper mit wenigstens einem daran angeordneten Bogenhaltesystem und wenigstens einem lösbar angeordneten Aufzug aufweist,
**dadurch gekennzeichnet,**
**dass** der Aufzug (5, 6) folgenden Schichtaufbau aufweist:
- ein biegbares Trägermaterial (12), dessen Unterseite dem Grundkörper des Bogenführungszylinders (3) zugeordnet ist,
- eine an der Oberseite des Trägermaterials (12) haftfest angeordnete Beschichtung (13) mit einem unregelmäßigen Oberflächenprofil aus
- Metallen wie Chrom, Eisen, Molybdän, Titan, Nickel, Kobalt oder Wolfram, deren Oxide wie Al₂O₃, TiO₂, Cr₂O₃, SiO₂ oder ZrO₂, deren Karbide wie WC oder Cr₃C₂, bzw. Silizide dieser Metalle, Mischungen oder Legierungen davon, wie z.B. NiCr,
- eine haftfest an der Oberseite der Beschichtung (13) angeordnete Versiegelungsschicht (14) aus der Gruppe der Polyorganosiloxane oder der Gruppe der fluorierten Acrylate oder der Gruppe der Fluorpolymere.

2. Aufzug nach Anspruch 1,
**dadurch gekennzeichnet,**
**dass** die Beschichtung (13) aus Molybdän ist und die Versiegelungsschicht (14) aus der Gruppe der Polyorganosiloxane ist.

3. Aufzug nach Anspruch 1,
**dadurch gekennzeichnet,**
**dass** die Beschichtung (13) aus Wolframcarbid/Kobalt ist und die Versiegelungsschicht (14) aus der Gruppe der Polyorganosiloxane ist.

4. Aufzug nach Anspruch 1,
**dadurch gekennzeichnet,**
**dass** der Aufzug (5, 6) ein dem Bedruckstoff zugewandtes Oberflächenprofil aus Spitzkegeln (18) mit gerundeten Profilkuppen (16) aufweist.

5. Aufzug nach Anspruch 1,
**dadurch gekennzeichnet,**
**dass** die Polyorganosiloxane der Versiegelungsschicht (14) unter einer wasserdampfgesättigten Atmosphäre auspolymerisierbar sind.

6. Aufzug nach Anspruch 1,
**dadurch gekennzeichnet,**
**dass** die Versiegelungsschicht (14) aus Polyorganosiloxanen Migrationsadditive in Form von Polydimethylsiloxanen enthält.

7. Aufzug nach Anspruch 1,
**dadurch gekennzeichnet,**
**dass** die Beschichtung (13) aus Molybdän bis zu 30 Vol.% MoS₂ enthält.

## Claims

1. Covering element for a sheet guiding cylinder in a multicolour printing machine, the sheet guiding cylinder having a cylindrical base body with at least one sheet holding system arranged thereon and at least one detachably arranged covering element,
**characterized in that**
the covering element (5, 6) has the following layer structure:
- a flexible carrier material (12), whose underside is assigned to the base body of the sheet guiding cylinder (3),
- a coating (13) arranged to adhere firmly to the upper side of the carrier material (12) and having an irregular surface profile made of
- metals such as chromium, iron, molybdenum, titanium, nickel, cobalt or tungsten, their oxides such as Al₂O₃, TiO₂, Cr₂O₃, SiO₂ or ZrO₂, their carbides such as WC or Cr₃C₂, or silicides of these metals, mixtures or alloys thereof, such as NiCr,
- a sealing layer (14) arranged to adhere firmly to the upper side of the coating (13) and from the group of polyorganosiloxanes or the group of fluorinated acrylates or the group of fluoropolymers.

2. Covering element according to Claim 1,
**characterized in that** the coating (13) is made of molybdenum and the sealing layer (14) is from the group of polyorganosiloxanes.

3. Covering element according to Claim 1,
**characterized in that** the coating (13) is made of tungsten carbide/cobalt and the sealing layer (14) is from the group of polyorganosiloxanes.

4. Covering an element according to Claim 1,
**characterized in that** the covering element (5, 6) has a surface profile facing the printing material of pointed cones (18) with rounded profiled domes (16).

5. Covering element according to Claim 1,
**characterized in that** the polyorganosiloxanes of the sealing layer (14) can be polymerized completely under a water vapour saturated atmosphere.

6. Covering element according to Claim 1,
**characterized in** the sealing layer (14) of polysiloxanes contains migration additives in the form of polydimethylsiloxanes.

7. Covering element according to Claim 1,
**characterized in that** the coating (13) of molybdenum contains up to 30% by volume of MoS₂.

## Revendications

1. Garnissage pour un cylindre de guidage de feuilles dans une machine d'impression multi-couleurs, du type selon lequel le cylindre de guidage de feuilles présente un corps de base cylindrique avec au moins un système de maintien de feuilles disposé là-dessus et au moins un garnissage disposé de manière amovible,
**caractérisé en ce que**
le garnissage (5, 6) présente la structure en couches suivante :
- un matériau-support (12) flexible, dont la face inférieure est assignée au corps de base du cylindre de guidage de feuilles (3),
- un revêtement (13) fixé de manière adhérente sur la face supérieure du matériau-support (12), présentant un profil de surface irrégulier et composé de
- métaux tels que le chrome, le fer, le molybdène, le titane, le nickel, le cobalt ou le tungstène, de leurs oxydes tels que Al₂O₃, TiO₂, Cr₂O₃, SiO₂ ou ZrO₂, de leurs carbures tels que WC ou Cr₃C₂, respectivement des siliciures de ces métaux, ou de mélanges ou alliages de ces composés tels que par exemple NiCr,
- une couche de scellage (14) fixée de manière adhérente sur la face supérieure du revêtement (13) et composée de matériaux choisis dans le groupe des polyorganosiloxanes, des acrylates fluorés ou des polymères fluorés.

2. Garnissage selon la revendication 1,
**caractérisé en ce que**
le revêtement (13) est composé de molybdène et la couche de scellage (14) est du groupe des polyorganosiloxanes.

3. Garnissage selon la revendication 1,
**caractérisé en ce que**
le revêtement (13) est composé de carbure de tungstène/cobalt et la couche de scellage (14) est du groupe des polyorganosiloxanes.

4. Garnissage selon la revendication 1,
**caractérisé en ce que**
le garnissage (5, 6) présente un profil de surface en regard de la matière imprimée, qui est composé de cônes en forme de pointes (18) avec des crêtes ou dômes (16) de profil arrondis.

5. Garnissage selon la revendication 1,
**caractérisé en ce que**
les polyorganosiloxanes de la couche de scellage (14) sont susceptibles d'être polymérisés sous atmosphère saturée en vapeur d'eau.

6. Garnissage selon la revendication 1,
**caractérisé en ce que**
la couche de scellage (14) composée de polyorganosiloxanes contient des additifs de migration sous forme de polydiméthylsiloxanes.

7. Garnissage selon la revendication 1,
**caractérisé en ce que**
le revêtement (13) composé de molybdène contient jusqu'à 30 % en volume de MoS₂.
